# EUROPÄISCHE PATENTSCHRIFT

(11) **EP 0 261 438 B1**
(45) Veröffentlichungstag und Bekanntmachung des Hinweises auf die Patenterteilung: **01.08.1990**
(21) Anmeldenummer: 87112493.9
(22) Anmeldetag: 27.08.1987
(51) Int. Cl.: C10M 111/04, C08L 13/02

(54) **Schmierstoff für die spanlose Verformung von Stahl**
Lubricant for forging steel
Lubrifiant pour formage d'acier

(30) Priorität: 23.09.1986 CH 3800/86
(43) Veröffentlichungstag der Anmeldung: 30.03.1988
(73) Patentinhaber: LONZA AG, CH-3945 Gampel/Wallis (CH)
(72) Erfinder: Staub, Hans-Rudolf, Eggenwil Aargau (CH); Périard, Jacques, Dr., Sins Aargau (CH)
(74) Vertreter: von Füner, Alexander, Dr.

(56) Entgegenhaltungen:
- DE-A- 2 048 537
- DE-A- 2 450 716
- FR-A- 2 225 507
- FR-A- 2 229 477
- FR-A- 2 295 097
- US-A- 3 925 214
- US-A- 4 544 690

## Beschreibung

Die Erfindung betrifft einen Schmierstoff für die Verwendung bei der Verformung von Stahl bei hohen Temperaturen, enthaltend einen Festschmierstoff, einen Binder und ein Verdickungsmittel.

Es ist bekannt, Schmierstoffe, enthaltend beispielsweise Graphit, Alkylenpolymerisate oder -mischpolymerisate und ein Dispergiermittel oder Filmstabilisator für die spanlose Verformung von Metallen, insbesondere zur Schmierung des Dornes, bei der Herstellung von nahtlosen Rohren einzusetzen (DE-PS 24 50 716). Derartige Schmierstoffe müssen, gerade wenn sie in sogenannten MPM (multiple pipe mills)-Strassen eingesetzt werden, einer Vielzahl von Anforderungen gerecht werden. So muss der Schmierstoff leicht auftragbar sein, was sich wirtschaftlich nur mit Hilfe einer wässrigen Dispersion bewerkstelligen lässt. Der Schmierstoff muss nach dem Entfernen des Trägers, also des Wassers als wasserfester, gleichmässig dicker Film zurück bleiben, und dieser Film muss bis zu hohen Temperaturen und Drücken eine hohe mechanische Stabilität bei homogener Verteilung der Festschmierstoffpartikel aufweisen.

Ein wesentlicher Anteil an der Erfüllung dieser Anforderungen liegt beim Binder. Als Binder wurden in der DE-PS 24 50 716 u.a. genannt: Butadien, und ferner Styrol und Styrol mit Copolymeren. Diese bekannten Binder vermochten aber nicht alle Anforderungen, wie sie in zunehmendem Masse an derartige Schmierstoffe gestellt werden, zu erfüllen. Butadien als Binder war zu weich, Styrol wiederum vermochte, auch nicht mit den gängigen Copolymeren, einen optimalen Film auszubilden. Styrol-Butadien-Copolymere wurden auch in der EP-PS 0 164 637 beschrieben, als Bestandteil eines Hochtemperaturschmierstoffes. Diese Formulierung benötigt aber eine erhebliche Menge eines anorganischen Salzgemisches, das wiederum nachteilige Wirkungen, beispielsweise in MPM-Strassen, bezüglich einer schlechten Wasserbeständigkeit, zeigt.

Aufgabe vorliegender Erfindung ist es, einen Schmierstoff vorzuschlagen, der die genannten Nachteile nicht aufweist.

Erfindungsgemäß wird das mit einem üblichen Schmierstoff, enthaltend als Binder einen carboxylierten Styrol-Butadienlatex, erreicht.

Vorzugsweise wird als Binder ein carboxylierter Styrol-Butadienlatex mit einem Styrolgehalt von mehr als 50% Styrol, vorzugsweise 70 bis 80% Styrol, eingesetzt. In der Regel wird der Binder als wässrige Dispersion mit einem Feststoffgehalt von 40 bis 60 Gew.% zu den übrigen Komponenten des Schmierstoffes zugegeben. Das Dispergiermittel, im vorliegenden Fall im wesentlichen Wasser, muss der Anmachflüssigkeit, ebenfalls im wesentlichen Wasser, der fertigen Schmierstoffdispersion zugerechnet werden.

Die Zusammensetzung des Schmierstoffes enthält zweckmässig Mengenanteile von 50 bis 80 Gew.% eines Festschmierstoffes oder Festschmierstoffgemisches, vorzugsweise Graphit, 20 bis 50 Gew.% des Binders, berechnet auf seine Trockenmasse, und 0,2 bis 5,0 Gew.% Verdickungsmittel.

Ferner kann es sich als vorteilhaft erweisen, Zusätze wie Netzmittel, Emulgatoren, Biocide und Antioxidantien der Zusammensetzung beizusetzen. Deren einzelne Mengenanteile richten sich nach den Erzeugervorschriften oder nach Vorversuchen und betragen gewöhnlich bis zu 2 Gew.%

Die verwendeten einzelnen Bestandteile, die den erfindungsgemässen Schmierstoff ergeben, lassen sich aus den Reihen nachfolgend genannter Produktegruppen auswählen.

Als Festschmierstoff können Graphit, MoS₂ (Molybdändisulfid), CaF₂ oder BN eingesetzt werden. Von den Festschmierstoffen führt Graphit zu besonders guten Ergebnissen. Aus der Reihe der Graphite werden solche mit hoher Reinheit, beispielsweise über 96%, und einer durchschnittlichen Korngrösse von nicht mehr als 300 um bevorzugt. Die besten Ergebnisse lassen sich mit einem Graphit von 99,5% Reinheit und einer durchschnittlichen Korngrösse von 100 µm erzielen.

Der Schmierstoff soll zum Gebrauch als 10 bis 60 Gew.%ige wässrige Dispersion vorliegen. Die Dispersion weist zweckmässig eine Viskosität von 500 bis 15000 cp bei 10 bis 30°C auf.

Um die Viskosität der Dispersion zu erreichen, wird ein Verdicker oder ein Gemisch von Verdickern angewendet. Aus der Reihe von geeigneten Verdickern sind z.B. wasserlösliche Polysaccharide, Alkylcellulosen, wie Hydroxyalkylcellulose oder Carboxymethylcellulose, Polyvinylalkohole, Polyacrylsäure und deren Derivate, neutralisiert oder nicht neutralisiert, Naturgummen und deren Derivate (z.B. Guar), Polyvinylpyrrolidon, Polyethylenoxide, gegebenenfalls Mineralien, wie Tone, Montmorillonit, modifizierter Montmorillonit, Bentonit und Füllstoffe, wie Naturpech oder Naturasphalt zu nennen.

Wie erwähnt, wird der Schmierstoff in Form einer wässrigen Dispersion angewendet. Die wässrige Dispersion des Schmierstoffes kann auf das Werkzeug, das Temperaturen von 80 bis über 350_{°}C aufweisen kann, aufgetragen werden. Bei der Berührung der heissen Oberfläche verdampft der wässrige Träger der Dispersion und es bildet sich ein Film des Schmierstoffes in gleichmässiger Schichtdicke. Der Film des Schmierstoffes ist in homogener wasserfester Form und wird auch von grossen Kühlmittelmengen, die über das Werkzeug fliessen, nicht mehr abgewaschen oder angequollen.

Der erfindungsgemässe Schmierstoff eignet sich deshalb für die Schmierung von Werkzeug, z.B. Dorn, Domstange oder Matrize, bei deren Einsatz zur Bearbeitung von Werkstücken, beispielsweise Luppen oder Rohren, insbesondere bei der Warmverformung von Stahl und dem Walzen von Luppen zu nahtlosen Rohren in sogenannten MPM-Strassen, gegebenenfalls auch in Konti-Strassen, Stossbankanlagen, Stangenpressen oder Anstauchpressen.

Die Forderungen, die an den vorliegenden Schmierstoff beim Einsatz in MPM-Strassen gestellt werden, können damit vollumfänglich erfüllt werden. Bei der vorzugsweisen Anwendungs- und Verarbeitungstemperatur von 80 bis 350°C bildet sich der angestrebte Film in einer Dicke von 10 bis 100 mµ aus. Der Film ist wasserfest, d.h. die nachfolgende Kühlung mit Wasser beeinflusst den Film in keiner Weise. Bei einer Dorntemperatur von 150 bis 250_{°}C hat der Film gute mechanische Eigenschaften (z.B. eine Ritzhärte von 6,5 N mit dem Ritzhärteprüfung nach Sikkens). Die Temperaturbeständigkeit des Schmierstoffes ist bis zu 350_{°}C ohne weiteres gewährleistet. Diese Werte konnten mit den bisher beschriebenen Schmierstoffen gleichzeitig nicht erreicht werden, wie das auch aus den nachfolgend beschriebenen Vergleichsbeispielen ersichtlich ist.

### Beispiel 1 nach DE-PS 24 50 716 Formulierung: Feststoffgehalt 30 %, Wasser 70 %

Feststoffe:
74,3% Graphit
23,2% SBR Latex
(34% Styrol, berechnet auf Feststoffgehalt des Latexes)
2,0% Alkylcellulose
0,5% Natriumsilicat
Viscosität: 3100 cps., pH = 9,2

### Beispiel 2 nach EP-PS 0 164 637 Formulierung: Feststoffgehalt 30 %, Wasser 70 %

Feststoffe:
54,0% Graphit
11,0% Polyphosphat, unlöslich
5,0% Borax
10,0% Natriumsilicat
18,0% Polystyrol
2,0% Alkylcellulose
Viskosität: 2000 cps., pH = 11,0

### Beispiel 3 nach der Erfindung Formulierung: Feststoffgehalt 45 %, Wasser 55 %

Feststoffe:
74,2% Graphit
24,3% SBR Latex carboxyliert
(75% Styrol, berechnet auf Feststoffgehalt des Latexes)
1,0% Ton
0,5% Antioxidant
Viscosität: 2800 cps., pH = 8
Bei den Beispielen 1 - 3 wurden die Feststoffe und das Wasser als Träger zu Dispersionen verarbeitet und zu Prüfzwecken auf metallische Oberflächen, die den Dorn darstellen, versprüht. Die Messresultate sind aus der Tabelle I ersichtlich.

## Patentansprüche

1. Schmierstoff für die Verwendung bei der spanlosen Verformung von Stahl bei hohen Temperaturen, enthaltend einen Festschmierstoff, einen Binder und ein Verdickungsmittel, dadurch gekennzeichnet, daß als Binder ein carboxylierter Styrol-Butadienlatex eingesetzt wird.

2. Schmierstoff nach Patentanspruch 1, dadurch gekennzeichnet, daß der carboxyllerte Styrol-Butadienlatex einen Styrolgehalt von mehr als 50% Styrol, vorzugsweise 70 bis 80% Styrol, enthält.

3. Schmierstoff nach Patentansprüchen 1 und/oder 2, dadurch gekennzeichnet, daß der Binder als wäßrige Dispersion mit einem Feststoffgehalt von 40 bis 60 Gew.-% zu den übrigen Komponenten des Schmierstoffes zugegeben wird.

4. Schmierstoff nach einem der Patentansprüche 1 bis 3, dadurch gekennzeichnet, daß der Schmierstoff 60 bis 80 Gew.-% Festschmierstoff,vorzugsweise Graphit, 20 bis 50 Gew.-% des Binders nach einem der Ansprüche 1 bis 3, bezogen auf seine Trockenmasse, und 0,2 bis 5,0 Gew.-% Verdickungsmittel enthält.

5. Verfahren zum Schmieren von Werkzeugen bei der spanlosen Verformung von Stahl bei hohen Temperaturen mittels eines Schmierstoffes nach einem der Patentansprüche 1 bis 4, dadurch gekennzeichnet, daß der Schmierstoff als homogene wäßrige Dispersion mit einem Feststoffgehalt von 10 bis 60 Gew.-% auf das heiße Werkzeug aufgetragen wird, wobei der wäßrige Träger der Dispersion verdampft und sich ein homogener wasserfester Schmierstoffilm mit hoher mechanischer Festigkeit ausbildet und dann die Kühlung des Werkzeugs und anschließend die spanlose Verformung eingeleitet wird.

## Claims

1. A lubricant for use in non-cutting shaping of steel at high temperatures and containing a solid lubricant, a binder and a thickener, characterised in that the binder is a carboxylated styrene-butadiene latex.

2. A lubricant according to claim 1, characterised in that the carboxylated styrene-butadiene latex has a styrene content of more than 50%, preferably 70 to 80%.

3. A lubricant according to claims 1 and/or 2, characterised in that the binder is an aqueous dispersion containing 40 to 60 wt.% of solid and is added to the other constituents of the lubricant.

4. A lubricant according to any of claims 1 to 3, characterised in that the lubricant contains 60 to 80 wt.% of solid lubricant, preferably graphite, 20 to 50 wt.% of the binder according to any of claims 1 to 3 relative to its dry mass, and 0.2 to 5.0 wt.% of thickener.

5. A method of lubricating tools during non-cutting shaping of steel at high temperatures by a lubricant according to any of claims 1 to 4, characterised in that the lubricant is a homogeneous aqueous dispersion containing 10 to 60 wt.% of solid and is applied to the tool when hot, whereupon the aqueous carrier of the dispersion evaporates end a homogeneous water-tight film of lubricant having high mechanical strength is formed, after which the tool is cooled and then shaped without cutting.

## Revendications

1. Lubrifiant pour l'utilisation dans le formage de l'acier à des températures élevées, contenant un lubrifiant solide, un liant et un épaississant, caractérisé en ce qu'on utilise comme liant un latex de styrène-butadiène carboxylé.

2. Lubrifiant selon la revendication 1, caractérisé en ce que le latex de styrène-butadiène carboxylé contient une teneur en styrène de plus de 50% de styrène, de préférence de 70 à 80% de styrène.

3. Lubrifiant selon les revendications 1 et/ou 2, caractérisé en ce que le liant est ajouté sous forme de dispersion aqueuse, avec une teneur en matière solide de 40 à 60% en poids, aux autres commposants du lubrifiant.

4. Lubrifiant selon l'une des revendications 1 à 3, caractérisé en ce que le lubrifiant contient 60 à 80% en poids de lubrifiant solide, de préférence du graphite, 20 à 50% en poids du liant selon l'une des revendications 1 à 3, par rapport à sa masse sèche, et 0,2 à 5,0% en poids d'épaississant.

5. Procédé pour la lubrification de pièces dans le formage de l'acier à des températures élevées au moyen d'un lubrifiant selon l'un des revendications 1 à 4, caractérisé en ce que le lubrifiant est apporté sous forme de dispersion aqueuse homogène avec une teneur en matière solide de 10 à 60% en poids sur la pièce chaude, le support aqueux de la dispersion s'évaporant alors et une pellicule de lubrifiant résistante à l'eau, homogène, avec une résistance mécanique élevée se formant puis on effectue le refroidissement de la pièce et ensuite le formage.
